# EUROPÄISCHE PATENTSCHRIFT

(11) **EP 1 688 517 B1**
(45) Veröffentlichungstag und Bekanntmachung des Hinweises auf die Patenterteilung: **12.01.2011**
(21) Anmeldenummer: 05111061.7
(22) Anmeldetag: 22.11.2005
(51) Int. Cl.: C25D 5/50, C25D 3/44, B22D 19/00

(54) **Verfahren zur Herstellung einer metallischen Haftvermittlungsschicht auf einem Umgusskörper**
Process of manufacturing a metallic adhesive layer on a cast piece
Procédé de fabrication d'une couche métallique d'adhésion sur une pièce coulée

(30) Priorität: 03.02.2005 DE 102005005209
(43) Veröffentlichungstag der Anmeldung: 09.08.2006
(73) Patentinhaber: Ford-Werke GmbH, 50735 Köln (DE)
(72) Erfinder: Verpoort, Clemens Maria, 40789 Monheim (DE); Broda, Maik, 52249, Eschweiler (DE); Storz, Andreas, 40699, Erkrath (DE)
(74) Vertreter: Dörfler, Thomas

(56) Entgegenhaltungen:
- EP-A- 1 624 093
- DE-A1- 10 315 382
- DE-B1- 2 344 899
- US-A- 3 046 205
- US-A- 3 892 637
- US-A- 4 101 386
- PATENT ABSTRACTS OF JAPAN Bd. 1996, Nr. 06, 28. Juni 1996 (1996-06-28) & JP 08 039432 A (KOBE STEEL LTD), 13. Februar 1996 (1996-02-13)

## Beschreibung

Die Erfindung betrifft ein Verfahren zur Herstellung einer metallischen Haftvermittlungsschicht auf der Außenfläche eines Umgußkörpers nach dem Oberbegriff des Anspruchs 1.

Ein Herstellungsverfahren *für eine metallische Haftvermittlungsschicht* ist aus der DE 10315382 bekannt. Dabei wird die Haftvermittlungsschicht durch thermisches Spritzen aufgetragen. Derart gefertigte Haftvermittlungsschichten sind herstellungsbedingt porös, was zu einer reduzierten Wärmeleitung führt und die Schicht ist nur adhäsiv mit dem Umgußkörper verbunden, was zu einer vorzeitigen Ablösung der Schicht bei mechanischen oder thermischen Belastungen führen kann. Weiterhin ist die Herstellung relativ kostenintensiv.

Aus der DE 2 344 899 ist ein Verfahren zur Herstellung einer metallischen Haftvermittlungsschicht auf der Außenfläche eines Umgußkörpers bekannt, bei der die Haftvermittlungsschicht durch galvanisches Abscheiden von Leichtmetallen gebildet wird. Die entstehende metallurgische Zwischenschicht zwischen Umgußkörper und Haftvermittlungsschicht kann jedoch eine nicht ausreichende Festigkeit für die spätere Anbindung des Umgußmaterials aufweisen, insbesondere wenn der Umgußkörper an der zu beschichtenden Oberfläche nicht völlig sauber und/oder korrosionsfrei war.

Aufgabe der Erfindung ist es deshalb, ein Herstellungsverfahren für eine Haftvermittlungsschicht so zu verbessern, daß die Haftvermittlungsschicht eine hohe Haftfestigkeit auf dem Umgußkörper und ein hohes Wärmeleitvermögen aufweist. Weiterhin soll die Haftvermittlungsschicht kostengünstig mit wenig Fertigungsaufwand herzustellen sein.

Gelöst wird diese Aufgabe mit den Merkmalen des Anspruchs 1.

Indem die Haftvermittlungsschicht durch galvanisches Abscheiden von Leichtmetallen gebildet wird, kann auf einfache und kostengünstige Weise die Haftvermittlungschicht auf den Umgußkörper aufgetragen werden. Indem die Haftvermittlungsschicht nach dem galvanischen Abscheiden einem Diffusionsglühprozeß unterzogen wird, entsteht zwischen Umgußkörper und Haftvermittlungsschicht ein hochfester, wärmeleitender metallurgischer Übergang.

Besonders vorteilhaft enthält die Haftvermittlungsschicht zumindest als Bestandteil ein Leichtmetall aus der Gruppe von Aluminium und Magnesium. Diese Leichtmetalle sind weit verbreitete Gußmaterialien. Beim Eingießen des Umgußkörpers verbinden sich Gußmaterial und Haftvermittlungschicht metallurgisch und bilden so einen Werkstoffverbund. Zusammen mit der bereits bestehenden metallurgischen Verbindung zwischen Umgußkörper und Haftvermittlungsschicht ergibt sich damit eine hochfester, wärmeleitende Verbindung zwischen Umgußkörper und Gußmaterial.

Vorteilhaft enthält die Haftvermittlungsschicht Magnesium, wenn auch das Gußmaterial Magnesium enthält. Dann ist sichergestellt, daß eine metallurgische Verbindung zwischen Gußmaterial und Haftvermittlungsschicht beim Umgießen entsteht.

Vorteilhaft besteht die Haftvermittlungsschicht aus Reinaluminium. Eine 99,9 % Reinaluminiumschicht weist sehr günstige wärmeleitende Eigenschaften auf. Damit wird eine günstige Wärmeübertragung zwischen Umgußkörper und Gußmaterial erricht. Reinaluminium kann z. B. eingesetzt werden, wenn der Umgußkörper eine Zylinderlaufbüchse eines Verbrennungsmotors aus Stahl- oder Grauguß ist, der in einen Zylinderblock, bestehend aus einer Aluminiumlegierung als Gußmaterial, eingegossen ist. Dann ist eine gute Wärmeübertragung zwischen Laufbüchse und Zylinderblock vorteilhaft, um die Wärme aus dem Brennraum, der zumindest teilweise durch die Zylinderlaufbüchse gebildet wird, möglichst schnell in den Zylinderblock abzuführen.

Vorteilhafterweise beträgt die Glühtemperatur 400 bis 600°C. In diesem Temperaturbereich können in technisch sinnvollen Zeiträumen ausreichende Diffusionsraten zwischen Haftvermittlungsschicht und Umgußkörper bei der Verwendung von Leichtmetallen erreicht werden. Die sinnvollen Zeiträume für die Glühzeit beträgt dabei vorzugsweise 2 bis 20 Minuten. Dabei sollte die Glühtemperatur nach Möglichkeit die Schmelztemperatur des Materials der Haftvermittlungsschicht nicht wesentlich überschreiten.

Besonders vorteilhaft beträgt die Glühtemperatur 540 bis 580 °C. Hier ist die Diffusionsrate besonders günstig bei der Verwendung von Aluminium und/oder Magnesium als Bestandteil der Haftvermittlungsschicht. Die unerwünschte Oxidation der Haftvermittlungsschicht an der äußeren Fläche wird so minimiert. Eine solche Oxidation kann fast vollständig vermieden werden, wenn das Diffusionsglühen unter einer Schutzgasatmosphäre erfolgt. Dann sind sogar höhere Glühtemperaturen als hier angegeben möglich. Temperaturgrenze beim Diffusionsglühen ist die Temperaturbeständigkeit des Gußmaterials des Umgußkörpers.

Ein günstiger Diffusionsglühprozeß ergibt sich bei einer Glühtemperatur von 560 °C und einer Glühdauer 5 Minuten. Dann kann insbesondere eine Haftvermittlungsschicht aus Reinaluminium auf einen Umgußkörper aus Grauguß besonders effizient aufgetragen werden.

Bevorzugt beträgt die Schichtdicke der Haftvermittlungsschicht 5 bis 50 µm, wobei besonders vorteilhaft 10 bis 15 µm sind. Dies stellt einen guten Kompromiß dar zwischen ausreichender Dicke, um beim Umguß die geforderte Verbindung zwischen Umgußkörper und Gußkörper zu erzielen und dem geforderten geringem Fertigungsaufwand.

Vorteilhaft ist der Umgußkörper an den Beschichtungsflächen, wo die Haftvermittlungsschicht aufgebracht wird, vor der galvanischen Abscheidung durch Trockenbearbeitung spanend bearbeitet. Die Trockenbearbeitung gewährleistet, daß keine Verunreinigungen oder Bearbeitungsrückstände sich auf oder im Material des Umgußkörpers befindet. Derartige Verunreinigungen beeinträchtigen die Haftung der Haftvermittlungschicht auf dem Umgußkörper.

Besonders vorteilhaft weist die Beschichtungsfläche eine Profilierung auf. Die Profilierung kann auf beliebige Weise erzeugt sein. Entweder entsteht sie durch die oben genannte spanende Bearbeitung. Als Form ist dabei jede derartige bekannte Profilierung möglich. Die Profilierung kann auch durch Sandstrahlen entstehen. Oder die Profilierung entsteht bei der Urformung des Umgußkörpers, wenn dieser z. B. als Rauhgußteil hergestellt wurde, wie im Patent DE 10103596 beschrieben.

Anwendung finden kann das erfinderische Verfahren bei allen Gußteile mit einem oder mehreren eingegossenen Umgußkörpern. Insbesondere geeignet ist das Verfahren, wenn das Gußteil ein Zylinderblock und der Umgußkörper eine Zylinderlaufbuchse ist. Prinzipiell können jedoch alle geeigneten Umgußkörper, die in ein Gußteil eingegossen werden, mit dem erfinderischen Verfahren bearbeitet werden. Beispiele für derartige Umgußteile sind alle hochbelasteten Einsätze wie Kurbelwellenlager, Nockenwellenlager, Getriebelager, Lauf- und Gleitbahnen usw., die in ein Gußteil, vorzugsweise aus Leichtmetall, eingegossen werden sollen.

Weitere Einzelheiten der Erfindung ergeben sich aus den Abbildungen. Es zeigen:
- Figur 1: einen schematischen Schnitt durch eine eingegossene Zylinderlaufbuchse;
- Figur 2: eine mikroskopische Aufnahme eines Schnittes im Bereich der Haftvermittlungsschicht; und
- Figur 3: eine vergrößerten Ausschnitt aus Figur 2 im Bereich der Haftvermittlungsschicht.

Figur 1 zeigt einen schematischen Schnitt durch ein Gußteil 1, in das eine Umgußteil 2 eingegossen ist. Das Gußteil 1 könnte hier ein Zylinderblock, das Umgußteil 2 eine Zylinderlaufbuchse sein. Zwischen Umgußteil 2 und Gußmaterial 3 befindet sich die Haftvermittlungsschicht 4.

Figur 2 zeigt ein mikroskopisch vergrößertes Materialschliffbild eines nach dem erfinderischen Verfahren hergestelltem Gußteiles aus dem Übergang von Umgußteil 2 und Gußmaterial 3. Deutlich zu erkennen ist die Graugußstruktur des Umgußteils 2 und die Matrixstruktur des Gußmaterials 3, hier eine Aluminiumlegierung. Zwischen Umgußteil 2 und Gußmaterial 3 befindet sich die Haftvermittlungsschicht 4.

Figur 3 zeigt einen vergrößerten Ausschnitt aus Figur 2 im Bereich der Haftvermittlungsschicht 4. Deutlich erkennbar ist die sehr gute metallurgische Anbindung der Haftvermittlungsschicht 4 sowohl an den Umgußkörper 2 als auch an das Gußmaterial 3.

## Patentansprüche

1. Verfahren zur Herstellung einer metallischen Haftvermittlungsschicht (4) auf der Außenfläche eines Umgußkörpers (2), welcher anschließend zum Eingießen in ein Gußteil (1) aus Leichtmetall vorgesehen ist, wobei die Haftvermittlungsschicht (4) durch galvanisches Abscheiden von Leichtmetallen gebildet wird,
**dadurch gekennzeichnet, daß**
die Haftvermittlungsschicht (4) nach dem galvanischen Abscheiden einem Diffusionsglühprozeß unterzogen wird.

2. Verfahren nach Anspruch 1, wobei
die Haftvermittlungsschicht (4) zumindest als Bestandteil ein Leichtmetall aus der Gruppe von Aluminium und Magnesium enthält.

3. Verfahren nach Anspruch 1 oder 2, wobei
die Haftvermittlungsschicht (4) aus Reinaluminium besteht.

4. Verfahren nach einem der vorherigen Ansprüche, wobei
die Glühtemperatur vorzugsweise 400 bis 600°C beträgt.

5. Verfahren nach Anspruch 5, wobei
die Glühzeit vorzugsweise 2 bis 20 Minuten beträgt.

6. Verfahren nach Anspruch 6, wobei
die Glühtemperatur 540 bis 580 °C beträgt.

7. Verfahren nach einem der Ansprüche 5 bis 7, wobei
die Glühtemperatur 560 °C und die Glühdauer 5 Minuten beträgt.

8. Verfahren nach einem der vorherigen Ansprüche, wobei
die Schichtdicke der Haftvermittlungsschicht (4) 5 bis 50 µm beträgt.

9. Verfahren nach einem der vorherigen Ansprüche, wobei
die Schichtdicke der Haftvermittlungsschicht (4) 10 bis 15 µm beträgt.

10. Verfahren nach einem der vorherigen Ansprüche, wobei
der Umgußkörper (2) an den Beschichtungsflächen, wo die Haftvermittlungsschicht (4) aufgebracht wird, vor der galvanischen Abscheidung durch Trockenbearbeitung spanend bearbeitet wurde.

11. Verfahren nach einem der vorherigen Ansprüche, wobei
die Beschichtungsfläche eine Profilierung aufweist.

12. Verfahren nach einem der vorherigen Ansprüche, wobei
das Diffusionsglühen unter einer Schutzgasatmosphäre erfolgt.

13. Gußteil mit einem eingegossenen Umgußkörper, hergestellt nach einem der vorherigen Ansprüche.

14. Gußteil nach Anspruch 13, wobei das Gußteil (1) ein Zylinderblock und das Umgußkörper (2) eine Zylinderlaufbuchse ist.

15. Gußteil nach Anspruch 13, wobei der Umgußkörper (1) ein Kurbelwellenlager, ein Nockenwellenlager, ein Getriebelager oder eine Lauf- oder Gleitbahn ist.

## Claims

1. Method for producing a metallic adhesion-promoting layer (4) on the outer surface of a cast-around part (2) which is subsequently provided for casting into a cast part (1) composed of light metal, with the adhesion-promoting layer (4) being formed by electrodeposition of light metals,
**characterized in that**
the adhesion-promoting layer (4) undergoes a diffusion annealing process after the electrodeposition.

2. Method according to Claim 1, wherein
the adhesion-promoting layer (4) contains at least as a constituent a light metal from the group comprising aluminium and magnesium.

3. Method according to Claim 1 or 2, wherein
the adhesion-promoting layer (4) is composed of pure aluminium.

4. Method according to one of the preceding claims, wherein
the annealing temperature is preferably 400 to 600°C.

5. Method according to Claim 5, wherein
the annealing time is preferably 2 to 20 minutes.

6. Method according to Claim 6, wherein
the annealing temperature is 540 to 580°C.

7. Method according to one of Claims 5 to 7, wherein the annealing temperature is 560°C and the annealing duration is 5 minutes.

8. Method according to one of the preceding claims, wherein
the layer thickness of the adhesion-promoting layer (4) is 5 to 50 µm.

9. Method according to one of the preceding claims, wherein
the layer thickness of the adhesion-promoting layer (4) is 10 to 15 µm.

10. Method according to one of the preceding claims, wherein,
before the electrodeposition, the cast-around body (2) has been machined in a cutting process by dry machining on the coating surfaces where the adhesion-promoting layer (4) is applied.

11. Method according to one of the preceding claims, wherein
the coating surface has a profiling.

12. Method according to one of the preceding claims, wherein
the diffusion annealing takes place in a protective gas atmosphere.

13. Cast part having cast therein a cast-around body produced according to one of the preceding claims.

14. Cast part according to Claim 13, wherein the cast part (1) is a cylinder block and the cast-around body (2) is a cylinder liner.

15. Cast part according to Claim 13, wherein the cast-around body (2) is a crankshaft bearing, a camshaft bearing, a transmission bearing or a raceway or slideway.

## Revendications

1. Procédé pour réaliser une couche métallique (4) de renforcement de l'adhérence sur la surface extérieure d'un corps de refusion (2) qui est ensuite prévu pour être coulé dans une pièce coulée (1) en métal léger,
la couche (4) de renforcement de l'adhérence étant formée par dépôt galvanique de métaux légers, **caractérisé en ce que**
la couche (4) de renforcement de l'adhérence subit une opération de recuit de diffusion après le dépôt galvanique.

2. Procédé selon la revendication 1, dans lequel la couche (4) de renforcement de l'adhérence contient comme composant au moins un métal léger de l'ensemble constitué de l'aluminium et du magnésium.

3. Procédé selon la revendication 1 ou 2, dans lequel la couche (4) de renforcement de l'adhérence est constituée d'aluminium pur.

4. Procédé selon l'une des revendications précédentes, dans lequel la température de recuit est de préférence comprise entre 400 et 600°C.

5. Procédé selon la revendication 5, dans lequel la duré de recuit est de préférence de 2 à 20 minutes.

6. Procédé selon la revendication 6, dans lequel la température de recuit est comprise entre 540 et 580°C.

7. Procédé selon l'une des revendications 5 à 7, dans lequel la température de recuit est de 560°C et la durée de recuit est de 5 minutes.

8. Procédé selon l'une des revendications précédentes, dans lequel l'épaisseur de la couche (4) de renforcement de l'adhérence est comprise entre 5 et 50 µm.

9. Procédé selon l'une des revendications précédentes, dans lequel l'épaisseur de la couche (4) de renforcement de l'adhérence est comprise entre 10 et 15 µm.

10. Procédé selon l'une des revendications précédentes, dans lequel le corps de refusion (2) est appliqué sur les surfaces de revêtement où la couche (4) de renforcement de l'adhérence est appliquée, avant que le dépôt galvanique ait été traité par enlèvement de matière lors d'un traitement à sec.

11. Procédé selon l'une des revendications précédentes, dans lequel la surface de revêtement présente une profilation.

12. Procédé selon l'une des revendications précédentes, dans lequel le recuit de diffusion s'effectue sous une atmosphère de gaz de protection.

13. Pièce de coulée dans laquelle est coulé un corps de refusion et préparée selon l'une des revendications précédentes.

14. Pièce de coulée selon la revendication 13, la pièce de coulée (1) étant un bloc de cylindre et le corps de refusion (2) une chemise de cylindre.

15. Pièce de coulée selon la revendication 13, dans laquelle le corps de refusion (1) est un palier de vilebrequin, un palier d'arbre à cames, un palier de transmission, une piste de roulement ou une piste de coulissement.
